# EUROPÄISCHE PATENTSCHRIFT

(11) **EP 0 032 355 B1**
(45) Veröffentlichungstag und Bekanntmachung des Hinweises auf die Patenterteilung: **09.05.1984**
(21) Anmeldenummer: 80710024.3
(22) Anmeldetag: 10.10.1980
(51) Int. Cl.: C22C 1/09, B32B 15/20

(54) **Faserverstärkter Verbundwerkstoff und Verfahren zu seiner Herstellung**
Fibre reinforced composite material and process for its production
Matériau composite renforcé par des fibres et procédé pour sa fabrication

(30) Priorität: 04.01.1980 DE 3000171; 08.09.1980 DE 3033725
(43) Veröffentlichungstag der Anmeldung: 22.07.1981
(73) Patentinhaber: VEREINIGTE ALUMINIUM-WERKE AKTIENGESELLSCHAFT, D-53117 Bonn (DE)
(72) Erfinder: Ibe, Gerhard, Dr., D-5330 Königswinter (DE); Gruhl, Wolfgang, Prof. Dr., D-5300 Bonn-Holzlar (DE)
(74) Vertreter: Müller-Wolff, Thomas, Dipl.-Ing.

## Beschreibung

Die Erfindung betrifft eine Schichtung zur Herstellung eines faserverstärkten Verbundwerkstoffs, bestehend aus wenigstens zwei Metallagen aus Aluminium oder Aluminiumlegierungen, wenigstens einer haftvermittelnden Schicht und zwischengelagerten Fasern, sowie ein Verfahren zur Herstellung eines Verbundwerkstoffs.

Ein Verfahren der eingangs genannten Art ist in der FR-A-2 133 317 beschrieben. Als haftvermittelnde Schicht wird dort ein Metall, z. B. Kupfer, vorgeschlagen, das als dünne Schicht um die Fasern gelegt ist. Die Schichtung wird bei einer Temperatur von 600 bis 650°C so lange gehalten, bis sich durch Diffusion eine eutektische Aluminium-Kupfer-Legierung gebildet hat, in die beim Walzen die Fasern eingepresst werden. Diese Verbindungstechnik ähnelt dem Vorgang beim Diffusionsschweissen, bei dem bekanntlich die Schweisszeiten zwischen 15 und 30 Minuten liegen. Ein Aufschmelzen bzw. Verschmelzen der beteiligten Metalle bzw. ihrer Legierungen findet nicht statt. Die, die Verschweissung behindernden Oxidhäute auf den Metallen werden bei diesem Verfahren nicht entfernt.

Nach US-A-3 936 277 ist es bekannt einen faserverstärkten Verbundwerkstoff durch einen Heisspressvorgang (eutectic bonding) herzustellen. Als Metalle werden ebenfalls Aluminium und Kupferverwendet, die nach einem Diffusionsvorgang eine gemeinsame Aluminium-Kupfer-Verbindung bilden. Auch hier liegen die Verbindungszeiten bei ca. 15 Minuten. Die störenden Oxidhäute auf den Metallen werden hier ebenfalls nicht entfernt.

Faserverstärkte dünne Bänder bzw. Bleche aus Aluminiumlegierungen mit bis zu 50 Vol.-% Borfasern, die teils mit SiC beschichtet sind, werden ferner nach der Methode des Plasmaspritzens hergestellt. Hierbei wird die auf eine Trommel gewickelte Faserlage durch eine mittels Plasmaspritzen aufgetragene Aluminiumschicht auf der unter den Fasern liegenden Aluminiumfolie fixiert.

Diese Verfahren haben wirtschaftliche und technische Nachteile.

Der Erfindung lag daher die Aufgabe zugrunde, einen faserverstärkten Verbundwerkstoff und ein Verfahren zu seiner Herstellung zu entwickeln, das die erwähnten Nachteile nicht aufweist und in einem kontinuierlichen Prozess technisch einfach und wirtschaftlich zu realisieren ist. Diese Aufgabe wird durch die in den Patentansprüchen angegebenen Merkmale gelöst.

Nach einem bevorzugten Ausführungsbeispiel besteht die Plattierschicht aus einem Aluminiumlot aus einer Aluminiumsiliziumlegierung mit 5 bis 12% Silizium und bis zu 10% benetzungsfördernden Zusätzen grenzflächenaktiver Metalle. Die Plattierschichtdicke liegt zwischen 3 und 10% der Metallage, die vorzugsweise aus der Aluminiumlegierung AIMn1 besteht, wobei die Metallagen Eisen und/oder Nickel bis zu 3%, Chrom, Titan, Zirkon, Kobalt, Vanadin, Molybdän jeweils einzeln bis zu 1 % oder in Zusammenmischung enthalten.

Als Faserstoff werden bevorzugt Fasern aus Siliziumkohlenstoffasern oder Borfasern, mit oder ohne Siliziumkohlenstoffbeschichtung verwendet, wobei diese als Fasergewebe oder als Fasermatte im wesentlichen parallel zueinander angeordnet sind. Aus mehreren Versuchen hat sich ergeben, dass die Festigkeitswerte eines Schichtwerkstoffs besonders günstig sind, wenn bei Verwendung mehrerer Faserschichten ein unverstärkter, beidseitig lotplattierter Kern aus Aluminium oder einer Aluminiumlegierung zwischen zwei Faserschichten angeordnet ist.

Die Herstellung eines faserverstärkten Verbundwerkstoffs gemäss vorliegender Erfindung erfolgt dadurch, dass ein Aluminiumlot als haftvermittelnde Schicht auf mindestens eine Seite der Metallage aufplattiert ist, die Schichtung auf eine Temperatur erhitzt wird, die oberhalb der Schmelztemperatur des Lotes und unterhalb der Erweichungstemperatur der Metallagen liegt und durch Heisspressen oder Heisswalzen unter Druck gebracht wird, derart, dass überflüssiges Lot aus der Schichtung ausgepresst wird.

Bei Verwendung eines Aluminiumsiliziumlotes wird die Schichtung vorteilhafterweise vor dem Walzen auf Temperaturen von 590 bis 620°C gebracht und anschliessend kaltgewalzt. Durch zahlreiche Versuche hat man festgestellt, dass es vorteilhaft ist, die Walzung, d.h. den eigentlichen Verbindungsvorgang mit kalten Walzen vorzunehmen. Bei dieser Verfahrensweise wird während der Herstellung des Verbundwerkstoffs bereits eine Abkühlung mit hoher Abkühlungsrate ermöglicht. Das vorgeheizte Ausgangsmaterial wird im ersten Teil des Walzvorganges gegeneinandergepresst und verbunden, während gleichzeitig von den kalten Walzen aus eine Abkühlung über die Metallagen in die Verbindungszone erfolgt. Dieses bewirkt, dass das Fertigprodukt als Verbundwerkstoff unmittelbar nach dem Austritt aus dem Walzspalt weiterverarbeitet werden kann.

Es ist wichtig, dass die Schichtung des Verbundwerkstoffs vor dem Eintritt in den Walzspalt die vorschriftsmässige Temperatur besitzt. Hierbei hat es sich als vorteilhaft erwiesen, das Vormaterial zur Herstellung des vorgeschichteten Verbundes durch Zusammenführung der Metallagen der Aluminiumlotlegierung und des Fasergewebes mittels Rollen vorzunehmen und das Vormaterial zunächst separat vorzuheizen. Unmittelbar vor der Walzung muss es dann vorzugsweise in einem Durchlaufofen in Kontakt gebracht werden und auf die erforderliche Endtemperatur erhitzt werden.

Nach dem eigentlichen Verbindungsprozess kann der Verbundwerkstoff bei Temperaturen unterhalb des Lotschmelzpunktes durch Nachwalzen nachverdichtet werden. Diese Nachverdichtung führt zu besonders festen und dichten Endprodukten.

Ferner ist es vorteilhaft, den Verbundwerkstoff vor einer Warmbehandlung oberhalb des Lotschmelzpunktes einer Glühbehandlung zu unterziehen. Es hat sich herausgestellt, dass die Glühbehandlung bei Temperaturen von 10 bis 50°C unterhalb des Lotschmelzpunktes bei einer Glühzeit von 2 bis 12 Stunden besonders günstig ist.

Die Herstellung des vorgeschichteten Verbundes kann durch Zusammenführung der Metallagen, der Aluminiumlotlegierung und des Fasergewebes mittels Rollen und Haspeln erfolgen. Es ist auch möglich, das Vormaterial separat vorzuheizen und die Aufheizung auf Endtemperatur oberhalb der Lotschmelztemperatur unmittelbar vor dem Walzen am vorgeschichteten Verbund vorzunehmen.

Zur Erzielung eines hochtemperaturbeständigen Verbundwerkstoffs aus Aluminium ist es jedoch vorteilhaft, den Faserwerkstoff durch plastische Verformung der Metallagen in diese einzubetten. Dabei muss ein Abwalzgrad zwischen 1,5 und 10% angewendet werden.

Es ist besonders vorteilhaft, als Plattierschicht eine AISi-Legierung mit 5 bis 12% Silizium zu verwenden. Dabei gelingt eine nahezu vollständige Verschweissung der Metallagen, wobei besonders die nahe-eutektische AISi-Legierungen mit 10 bis 12% Si von Vorteil sind. Die Grenzschicht zwischen der Metallage und der Lotplattierung ist praktisch oxidfrei.

Die Plattierschichtdicke beträgt vorzugsweise 3 bis 10% der Metallage. Dabei umhüllt das flüssige Lot beim Heisspressen die Fasern und verhindert so einen weiteren Luftzutritt und damit erneut die Oxidation der Metalloberflächen.

Grundsätzlich können alle keramischen, anorganischen oder metallischen Fasern oder Kohlefasern mit deutlicher Verstärkungswirkung und hinreichender thermischer und chemischer Beständigkeit für den erfindungsgemässen faserverstärkten Verbundwerkstoff eingesetzt werden. Es ist jedoch besonders vorteilhaft, als Fasern SiC-Fasern, Bor-Fasern mit oder ohne SiC-Beschichtung zu verwenden. Bei Verwendung dieser Fasern liegt nach der Abkühlung eine vollständige metallurgische Verbindung der Metallagen und eine vollständige Einbettung und Haftung der Fasern innerhalb des Verbundwerkstoffs vor. In den Randzonen zwischen Metallage und Fasern lässt sich auch nach dem Einschmelzen am Schliffbild oder durch analytische Untersuchung das ursprüngliche Vorhandensein einer Plattierschicht durch unterschiedliche Konzentrationsverteilung feststellen.

Es ist besonders vorteilhaft, den Verbundwerkstoff mit mehreren Faserlagen zu verstärken, die abwechselnd mit ein- oder beidseitig lotplattierten Metallagen aus Aluminium oder Aluminiumlegierungen bedeckt sind. Die Faserlagen bzw. Fasergewebe oder Fasermatten können aus Lang- oder Kurzfasern bestehen und mit paralleler Faseranordnung oder unter anderen Winkeln angeordnet sein. Die parallele Anordnung hat aber hinsichtlich der Festigkeit und Biegebeanspruchung Vorteile.

Zur Erhöhung der Biegesteifigkeit ist es vorteilhaft, dass der aus mehreren Schichten bestehende Verbundwerkstoff in der Mitte aus einem unverstärkten, beidseitig lotplattierten Kern aus Aluminium oder einer Aluminiumlegierung besteht. Der unverstärkte Kern besitzt bevorzugt eine Dicke von etwa 30% der Gesamtdicke des Verbundwerkstoffs.

Bei der Herstellung des erfindungsgemässen Verbundwerkstoffs erweist es sich als besonders vorteilhaft, das Heisspressen paralleler Faserlagen, Fasergewebe oder Fasermatten zwischen den Metalllagen bei Temperaturen von maximal 650°C durchzuführen. Darüber hinausgehende Temperaturen bringen die Gefahr des Anschmelzens der Metalllagen mit sich. Als Mindesttemperatur hat sich bei zahlreichen Untersuchungen eine Verarbeitungstemperatur von 450°C ergeben. Unterhalb dieser Temperatur ist die Plastizität des Werkstoffs zu gering, um eine ausreichende Haftung und Umformung der einzelnen Lagen miteinander zu erreichen. Bei den bevorzugt zum Einsatz gelangenden AISi-Loten ist es besonders vorteilhaft, einen Temperaturbereich von 590 bis 620°C anzuwenden, da hier die Bleche einerseits ausreichend plastisch, andererseits die thermische und mechanische Beanspruchung der Fasern während der Verarbeitung begrenzt sind.

Das Heisspressen geschieht bevorzugterweise bei Pressdrucken unter 50 bar. In zahlreichen Versuchen hat sich herausgestellt, dass bei grossflächigen Teilen eine bessere Haftung dadurch erzielt wird, dass mit diesen relativ geringen Pressdrucken von unter 50 bar gearbeitet wird und anschliessend eine Nachverdichtung durch Warm- oder Kaltwalzen erfolgt.

Gemäss einem bevorzugten Anwendungsfall der Erfindung wird der fertige Verbundwerkstoff vor einer Warmverarbeitung bei Temperaturen oberhalb des Lotschmelzpunktes einer Glühbehandlung unterzogen. Dabei soll das Hauptzusatzlegierungselement des Lotes, beispielsweise Silizium, durch Diffusion besser verteilt werden, so dass ein homogener Verbundwerkstoff mit besseren Verarbeitungseigenschaften entsteht. Die Glühtemperaturen liegen vorzugsweise 10 bis 15°C unterhalb des Lotschmelzpunktes, damit eine ausreichende Sicherheit gegen das unbeabsichtigte Aufschmelzen des Lotes gegeben ist.

Das Heisspressen kann im Vakuum, unter Schutzgas oder auch an Luft erfolgen. Beim Heisspressen unter Luft müssen die Bleche vorher durch chemisches Abbeizen von zu starker Oxidbedeckung befreit werden. Durch die plastische Verformung beim Einpressen des Aluminiums zwischen die Fasern findet eine etwa 50%ige Vergrösserung der Metalloberfläche statt, so dass die neuen oxidfreien Oberflächenbereiche miteinander verschweissen und fest an den Fasern haften. Für die restlichen 50% der Oberfläche der Aluminiumbleche tritt die Wirkung der Lotplattierschicht ein, so dass sich insgesamt eine 100%ige Haftung zwischen den Blechen und den eingelagerten Fasern ergibt.

Eine Verbesserung der Warmverarbeitbarkeit des erfindungsgemäss hergestellten Verbundwerkstoffs lässt sich durch eine Glühbehandlung erreichen. Dabei wird der nach dem Heisspressen nicht ausgepresste Rest der Lotbeschichtung durch Diffusion eliminiert. Die Homogenisierung soll unterhalb des Lotschmelzpunktes so lange durchgeführt werden, bis die überschüssigen Legierungsbestandteile der Lotschicht in die Metallagen abgewandert sind. Bei einem AlSi-Lot würde dies bedeuten, dass überschüssige Siliziumbestandteile wegdiffundieren, so dass an keiner Stelle des Verbundes eine zu starke Schmelzpunkterniedrigung des Aluminiums durch das Silizium feststellbar ist.

Ein so behandelter Verbundwerkstoff kann bei seiner späteren Anwendung erneut wärmebehandelt werden, z.B. bei Warmverformung, beim Hartlöten oder Schweissen, ohne dass in dem faserverstärkten Verbundwerkstoff selbst eine schmelzflüssige Phase auftritt.

Im folgenden wird die Erfindung anhand eines Ausführungsbeispiels näher erläutert.

Es zeigen:
Fig. 1 einen erfindungsgemäss zusammengesetzten Werkstoff vor der Verbindung durch Heisspressen oder Heisswalzen
Fig. 2 einen erfindungsgemässen Verbundwerkstoff nach dem Heisspressen oder Heisswalzen
Fig. 3 einen erfindungsgemässen Verbundwerkstoff nach einer anschliessenden Glühung
Fig. 4 ein Diagramm über zwei Temperaturdifferenzmessungen.

In Fig. 1 ist ein dreilagig faserverstärkter Verbundwerkstoff dargestellt. Er besteht aus Bodenblech 1 und Deckblech 2, die jeweils 0,3 mm dick sind und aus dem Werkstoff AIMn1 bestehen. Beide Bleche sind einseitig plattiert mit ca. 10% eines AISi12-Lotes. Zwei Zwischenbleche 3, 4 bestehen ebenfalls aus AIMn1 und sind beidseitig mit einem AISi12-Lot plattiert. Die Dicken der aufplattierten Lote 5, 6, 7, 8, 9, 10 sind gleich und betragen etwa 10% der Blechdicke.

Zwischen den Plattierschichten 5, 6, 7, 8, 9, 10 befinden sich drei Gewebeschichten aus SiC-Fasern 11 mit jeweils 100 µm Dicke.

Aus den entfetteten und blankgebeizten Blechen und den entfetteten Fasergewebelagen wurde das Verbundblech wie in Fig. 1 geschichtet und in die bereits auf 600°C vorgeheizte Pressform eingelegt. Die Form wurde mit einem Pressdruck von ca. 28 N/mm² auf die Probe geschlossen. Nach etwa 15 sec wurde die Heizung und nach dem Absinken der Temperatur auf etwa 500°C auch der Druck abgeschaltet.

Das Gefüge dieser Probe zeigt Fig. 2 in einem metallographischen Querschliff. Man erkennt die gute Verschweissung der Bleche 12 und die vollständige Umhüllung der Fasern 13. Zwischen den Fasern befinden sich noch kleine Bereiche erstarrten Al-Si-Eutektikums aus Resten der Lotschicht 14. Diese Reste von Eutektikum lassen sich z.B. durch eine Diffusionsglühung der Probe bei 500°C und einer Glühzeit von 4 h eliminieren, da hierbei das überschüssige Si aus den Lotresten in das umgebende Blech hineindiffundiert. Fig. 3 zeigt den Querschliff nach der Glühung. Die Bereiche des Resteutektikums zwischen den Fasern 16 sind verschwunden. Statt dessen hat sich eine Zone homogenen Gefüges 15 gebildet, die nur noch schwache Anreicherungen restlichen Siliziums enthält.

Dieser Vorgang lässt sich mit Hilfe der Differential-Thermo-Analyse (DTA) auch quantitativ nachweisen. Bei linearem Aufheizen eines Verbundwerkstoffs, hergestellt wie bei Fig. 2 erläutert, zeigt sich in dem Temperaturdifferenz-Verlauf 18 gegen eine mitaufgeheizte Vergleichsprobe aus Reinaluminium ein kleiner Ausschlag bei etwa 573°C, der dem Aufschmelzen der Reste der eutektischen AI-Si-Lotlegierung entspricht. Dieses ist in Fig. 4 dargestellt, wobei der Temperaturverlauf über die Aufheizzeit als gepunktete Linie 17 angegeben ist. Bei etwa 642°C beginnt das Aufschmelzen der AIMn-Legierung der Bleche mit grossem Ausschlag in der AT-Kurve.

Die Kurve 19 zeigt einen Verbundwerkstoff nach der Diffusionsglühung bei 4 h und 500°C (vgl. Fig. 3). Sie weist den Ausschlag bei 573°C nicht mehr auf, d.h. es treten nach dieser Wärmebehandlung keine frühen Anschmelzungen vor dem Aufschmelzen der Bleche mehr auf. Das Material kann nach einer solchen Glühung wieder hartgelötet oder anderweitig warmbearbeitet werden.

Im folgenden soll ein Beispiel für das erfindungsgemässe Kaltwalzen des faserverstärkten Verbundwerkstoffs gegeben werden. Dabei werden die Metallagen mit jeweils einer Lotplattierung versehen.

Zwei frisch gebeizte Bleche aus AIMn1 mit einer Dicke von 1 mm werden einseitig lotplattiert mit 10% AISi10. Die Abmessung der Bleche beträgt 70 x 190 mm^{2.} Zwischen diese Bleche wird ein gleichgrosses Stück Fasergewebe aus SiC-Fasern mit 140 µm Dicke gelegt. Die SiC-Fasern werden durch Aluminiumkettfäden der Abmessung 50 x 400 µm² in etwa 2,8 mm Abstand zusammengehalten.

Die lotplattierten Bleche sind jeweils mit der Lotschicht zum Fasergewebe gerichtet. Vor dem Walzen werden die Stirnseiten der Proben miteinander verschweisst und die Schweissnaht leicht angespitzt, um ein leichtes Einlaufen der Probe in den Walzspalt zu ermöglichen. Das andere Ende der Probe wurde durch einen dünnen Aluminiumdraht zusammengehalten.

Bei bestimmten Aluminiumlegierungen ist es schwierig, die geeignete Löttemperatur einzustellen, da die Schmelztemperatur von Lötmaterial und Grundwerkstoff dicht beieinanderliegen. In diesen Fällen soll das Vormaterial getrennt zugeführt werden, wobei die unplattierten Bleche nicht so hoch-erhitzt werden wie die Aluminiumlotlegierung. Die Löt-, temperatur wird erst kurz vor oder beim Walzen erreicht. In ähnlicher Weise ist zu verfahren, wenn nur eine der Metallagen lotplattiert ist.

Bei der Verwendung lotplattierter Bleche aus AIMn1 wird die Probe in einem elektrisch vorgeheizten Luftumwälzofen auf 630°C aufgeheizt, dem Ofen entnommen und sofort in die bereits laufende Walze eingeführt. Beim Walzdurchgang wird die Fasermatte mit Lot getränkt und das überflüssige Lot aus der Probe herausgedrückt. In diesem Fall ist der Walzdruck so eingestellt, dass keine merkliche Abnahme bzw. Verlängerung der Kernbleche stattfindet.

Zur Konstanthaltung einer gleichmässigen Walzentemperatur müssen diese gekühlt werden. Aufgrund der tiefen Walztemperatur ist das restliche Lot des Verbundwerkstoffs nach dem Verlassen der Walzen bereits wieder erstarrt.

Bei Erhöhung des Walzgrades werden die Kernbleche im ganzen Querschnitt verformt und verlängert. Das Material verschiebt sich dabei unter schärferer Verformung gegenüber den praktisch nicht verformbaren steifen hochfesten SiC-Fasern. Diese Scherverformung ist erwünscht, um Fasern und Blechwerkstoff inniger zu verbinden und damit die Haftung zu verbessern. Bei zu grosser Scherverformung, d.h. zu hohem Walzgrad, treten grosse Schubspannungen auf, so dass die Fasern reissen können. Der günstigste Walzgrad muss also zwischen 1,5 und 10% liegen.

Nach dem bevorzugten Verfahren werden Proben mit 15,6 bis 17,8% Verlängerung hergestellt. Sie zeigten bei Röntgendurchstrahlungen in Abständen von 3 mm periodisch gerissene Fasern. Proben mit 0,9 bzw. 3,2% Verlängerung zeigten dagegen eine sehr gute Haftung und keine Risse der Fasern.

Zur Verbesserung der mechanischen Eigenschaften des Kernwerkstoffs, insbesondere zur Verbesserung der Warmfestigkeit bzw. des mechanischen Verhaltens in der Wärme, kann der Legierung der Metallagen Eisen und/oder Nickel bis zu 3% und jeweils bis zu 1 % Chrom, Titan, Zirkon, Kobalt, Vanadin oder Molybdän auch in Kombination mit anderen die Warmfestigkeit steigernden Elementen zugemischt werden.

## Patentansprüche

1. Schichtung zur Herstellung eines faserverstärkten Verbundwerkstoffs, bestehend aus wenigstens zwei Metallagen aus Aluminium oder Aluminiumlegierungen, wenigstens einer haftvermittelnden Schicht und zwischengelagerten Fasern, dadurch gekennzeichnet, dass die Metallagen auf der den Fasern zugewandten Seite bzw. Seiten mit einem Aluminiumlot plattiert sind.

2. Schichtung nach Anspruch 1, dadurch gekennzeichnet, dass das Aluminiumlot aus einer Aluminiumsiliziumlegierung mit 5 bis 12% Silizium besteht und bis zu 10% benetzungsfördernde Zusätze grenz- .ilächenaktiver Metalle.

3. Schichtung nach einem der vorhergehenden Ansprüche, dadurch gekennzeichnet, dass die Metallagen aus einer Aluminiumlegierung mit bis zu 0,5% Silizium und mit a) 1,0 bis 1,5% Magnesium oder Mangan oder b) mit 1,0 bis 2,5% Magnesium und Mangan bestehen, wobei die Metallagen Eisen und/oder Nickel bis zu 3%, Chrom, Titan, Zirkon, Kobalt, Vanadin, Molybdän jeweils einzeln bis zu 1 % oder in Zusammenmischung enthalten.

4. Schichtung nach einem der vorhergehenden Ansprüche, dadurch gekennzeichnet, dass als Fasern Siliziumkohlenstoffasern, Borfasern, mit oder ohne Siliziumkohlenstoffbeschichtung verwendet werden, wobei diese als Fasergewebe oder als Fasermatte im wesentlichen parallel zueinander angeordnet sind.

5. Schichtung nach einem der vorhergehenden Ansprüche, dadurch gekennzeichnet, dass bei Verwendung mehrerer Faserschichten ein unverstärkter, beidseitig lotplattierter Kern aus Aluminium oder einer Aluminiumlegierung zwischen zwei Faserschichten angeordnet ist.

6. Verfahren zur Herstellung eines faserverstärkten Verbundwerkstoffs, bei dem eine Schichtung aus Metallagen aus Aluminium oder Aluminiumlegierungen, mindestens einer haftvermittelnden Schicht und zwischengelagerten Fasern erhitzt, unter Druck gebracht und anschliessend abgekühlt wird, dadurch gekennzeichnet, dass ein Aluminiumlot als haftvermittelnde Schicht auf mindestens eine Seite der Metallagen aufplattiert ist, die Schichtung auf eine Temperatur erhitzt wird, die oberhalb der Schmelztemperatur des Lotes und unterhalb der Erweichungstemperatur der Metallagen liegt und durch Heisspressen oder Heisswalzen unter Druck gebracht wird, derart, dass überflüssiges Lot aus der Schichtung ausgepresst wird.

7. Verfahren nach Anspruch 6, dadurch gekennzeichnet, dass bei Verwendung eines Aluminiumsiliziumlotes die Schichtung vor dem Walzen auf Temperaturen von 590 bis 620°C gebracht und anschliessend kaltgewalzt, d.h. mit kalten Walzen gewalzt wird.

8. Verfahren nach Anspruch 6 oder 7, dadurch gekennzeichnet, dass beim Walzen nur die flüssige Lotschicht zwischen die Fasern gedrückt wird und keine merkliche Verformung der Metallagen erfolgt.

9. Verfahren nach einem der Ansprüche 6 bis 8, dadurch gekennzeichnet, dass die Metallagen während der Walzung plastisch verformt werden und die Fasern durch den Walzdruck in die Metallagen eingebettet werden.

10. Verfahren nach einem der Ansprüche 6 bis 9, dadurch gekennzeichnet, dass der Verbundwerkstoff einer Diffusionsglühbehandlung unterhalb des Lotschmelzpunktes unterworfen wird.

## Claims

1. A laminate for the fabrication of a fiber-reinforced composite, consisting of at least two metal layers of aluminum or aluminum alloys, of at least one coupling layer, and a plurality of interposed fibers, wherein the metal layers are plated with an aluminum solder on the side or sides facing the fibers.

2. A laminate according to claim 1, wherein the aluminum solder comprises an aluminum alloy con- tainingfrom 5 to 12% silicon and up to 10% surface- active metals as wetting promoters.

3. A laminate according to one of the preceding claims, wherein the metal layers comprise an aluminum alloy containing up to 0.5% silicon and a) 1.0 to 1.5% magnesium or manganese, or b) 1.0 to 2.5% magnesium and manganese, the said metal layers containing iron and/or nickel up to 3%, further chromium, titanium, zirconium, cobalt, vanadium, and molybdenum, each separately, or jointly, up to 1%.

4. A laminate according to one of the preceding claims, wherein the fibers consist of silicon carbide, boron, with or without silicon carbide coating, the said fibers being essentially parallel arranged in the form of a web or mat.

5. A laminate according to one of the preceding claims, made of a plurality of fiber layers, a non-reinforced aluminum or aluminum alloy core plated on both surfaces with a solder being inserted between two fiber layers.

6. A process for the fabrication of a fiber-reinforced composite, which comprises heating and pressing a laminate of metal layers consisting of aluminum or aluminum alloy, of at least one coupling layer and of interposed fibers, and subsequently cooling the said laminate, characterized by an aluminum solder being plated as coupling layer on at least one surface of the metal layers, the laminate being then heated to a temperature above the melting point of then solder and below the softening point of the metal layers and hot-pressed or hot-rolled in order to remove excess solder.

7. A process according to claim 6, characterized by using an aluminum-silicon solder, by heating the laminate before rolling to temperatures from 590 to 620°C and subsequently cold-rolling, i.e. by rolling with cold rolls.

8. A process according to one of the claims 6 or 7, wherein on rolling only the liquified solder layer is pressed between the fibers and no noticeable deformation of the metal layer takes place.

9. A process according to one of the claims 6 to 8, wherein the metal layers are plastically deformed on rolling and the fibers are embedded into the metal layer by the pressure exerted by the rolls.

10. A process according to one of the claims 6 to 9, wherein the composite is subjected to diffusion annealing at temperatures below the melting point of the solder.

## Revendications

1. Empilage stratifié pour la préparation d'un matériau composite renforcé par des fibres, consistant en au moins deux couches métalliques en aluminium ou alliages d'aluminium, au moins une couche conférant l'adhérence et des fibres disposées en position intermédiaire, caractérisé en ce que les couches métalliques sont doublées par une soudure d'aluminium sur la ou les faces dirigées vers les fibres.

2. Empilage stratifié selon la revendication 1, caractérisé en ce que la soudure d'aluminium consiste en un alliage aluminium-silicium contenant de 5 à 12% de silicium et des adjonctions en proportions allant jusqu'à 10% de métaux tensio-actifs favorisant le mouillage.

3. Empilage stratifié selon l'une des revendications qui précèdent, caractérisé en ce que les couches métalliques consistent en un alliage d'aluminium contenant jusqu'à 0,5% de silicium et avec a) 1,0 à 1,5% de magnésium ou de manganèse ou b) avec 1,0 à 2,5% de magnésium et de manganèse, les couches métalliques contenant du fer et/ou du nickel en proportions allant jusqu'à 3%, du chrome, du titane, du zirconium, du cobalt, du vanadium, du molybdène en proportions allant pour chacun jusqu'à 1 % ou en mélange.

4. Empilage stratifié selon l'une des revendications qui précèdent, caractérisé en ce que l'on utilise en tant que fibres des fibres de carbure de silicium, des fibres de bore revêtues ou non de carbure de silicium, ces fibres étant disposées essentiellement parallèlement entre elles à l'état de tissus de fibres ou de nappe de fibres.

5. Empilage stratifié selon l'une des revendications qui précèdent, caractérisé en ce que, lorsqu'on utilise plusieurs couches de fibres, on dispose entre deux couches de fibres un noyau d'aluminium ou d'un alliage d'aluminium non renforcé, doublé de soudure sur les deux faces.

6. Procédé de préparation d'un matériau composite renforcé par des fibres, dans lequel on chauffe un empilage stratifié de couches métalliques consistant en aluminium ou alliages d'aluminium, au moins une couche conférant l'adhérence et des fibres disposées en couches intermédiaires, on comprime puis on refroidit, caractérisé en ce que l'on applique en doublage une soudure d'aluminium en tant que couche conférant l'adhérence sur une face au moins des couches métalliques, on chauffe l'empilage à une température supérieure à la température de fusion de la soudure et inférieure à la température de ramollissement des couches métalliques, et, par compression à chaud ou laminage à chaud, on porte à une pression suffisante pour refouler l'excès de soudure de l'empilage.

7. Procédé selon la revendication 6, caractérisé en ce que, lorsqu'on utilise une soudure d'aluminium-silicium, on porte l'empilage avant laminage à des températures de 590 à 620°C puis on lamine à froid, c'est-à-dire qu'on lamine avec des cylindres froids.

8. Procédé selon la revendication 6 ou 7, caractérisé en ce que, au laminage, on comprime uniquement la couche de soudure liquide entre les fibres sans déformation notable des couches métalliques.

9. Procédé selon l'une des revendications 6 à 8, caractérisé en ce que, au cours du laminage, les couches métalliques subissent une déformation plastique et les fibres sont enrobées dans les couches métalliques sous la pression de laminage.

10. Procédé selon l'une des revendications 6 à 9, caractérisé en ce que le matériau composite est soumis à un traitement de recuit par diffusion au-dessous de la température de fusion de la soudure.
